# FASCICULE DE BREVET EUROPEEN

(11) **EP 0 110 809 B1**
(45) Date de publication et mention de la délivrance du brevet: **25.05.1988**
(21) Numéro de dépôt: 83630190.3
(22) Date de dépôt: 16.11.1983
(51) Int. Cl.: C21C 7/00, C21C 7/064, C22B 9/10

(54) **Procédé et installation pour le traitement de l'acier en poche**
Verfahren und Vorrichtung zur Behandlung von Stahl in der Pfanne
Process and installation for the treatment of steel in the ladle

(30) Priorité: 17.11.1982 LU 84472
(43) Date de publication de la demande: 13.06.1984
(73) Titulaire: ARBED S.A., L-2930 Luxembourg (LU)
(72) Inventeur: Metz, Paul, L-1258 Luxembourg (LU)
(74) Mandataire: Freylinger, Ernest T.

(56) Documents cités:
- EP-A- 0 000 466
- DE-A- 1 959 173
- DE-A- 2 032 845
- DE-A- 2 558 072
- DE-C- 898 595
- FR-A- 2 204 692
- FR-A- 2 432 552
- FR-A- 2 491 364
- GB-A- 1 076 456
- GB-A- 1 436 452
- LU-A- 57 878
- US-A- 2 776 206
- US-A- 3 971 655

## Description

La présente invention concerne un procédé pour le traitement métallurgique de l'acier en poche, ainsi qu'une installation pour la mise en oeuvre de ce procédé.

Depuis plusieurs années, et notamment en raison de l'introduction de la coulée continue, de plus en plus d'aciéries procèdent à des traitements métallurgiques dans la poche destinée au transport de l'acier du convertisseur ou du four électrique vers les installations de coulée. Ces traitements sont de différentes natures. Les procédés les plus couramment employés sont :
1. Les procédés de déphosphoration ;
2. Les procédés de désulfuration par injection au moyen d'un gaz neutre ou réducteur de matières désulfurantes sous forme métallique telles que p. ex. le calcium-silicium, ou sous forme de laitiers, tels des laitiers Perrin ou des laitiers constitués p. ex. de chaux et de spath-fluor etc. ; d'autres matières telles que le magnésium ou le carbure de calcium, peuvent également être utilisées ;
3. Les procédés de désoxydation par addition ou par injection d'aluminium, de ferro-silicium, de calcium-silicium etc. ; les processus de désulfuration et de désoxydation peuvent d'ailleurs être combinés ;
4. Les procédés de réchauffage par arc électrique ou par induction ;
5. Les procédés d'affinage ou de purification de l'acier, soit par le vide, soit par simple barbotage avec ou sans ajoutes de laitier.

La demande de brevet DE-A-1 959 173 décrit un traitement d'acier en poche par l'intermédiaire de laitiers obtenus par combustion d'éléments métalliques, tels que AI, CaSi ou non métalliques, tels que CaO, AI₂0₃, Na_{Z}C0₃, NaN0₃, à l'aide d'un mélange de poudre d'AI avec du nitrate de Na.

D'après la demande de brevet FR-A-2 204 692 ainsi que d'après le brevet US-A-3 971 655 on connaît des dispositifs pour délimiter des zones de bains d'acier exemptes de laitier, par où sont introduites des matières de traitement, combinés à des moyens pour introduire dans les bains des courants de gaz de brassage.

Le but de l'invention consiste à créer un procédé et une installation permettant d'effectuer une désulfuration, une désoxydation, une épuration ainsi qu'un réchauffement du métal en une unique opération.

Ce but est atteint par le procédé tel qu'il est caractérisé dans la revendication 1 et par l'installation telle qu'elle est caractérisée dans la revendication 4. Des variantes préférentielles sont décrites dans les sous-revendications.

On ajoute au métal liquide au moyen d'une .lance des matières combustibles telles que l'aluminium métallique, le carbure de calcium, le calcium-silicium, le calcium-aluminium ainsi qu'éventuellement des matières scorifiantes, telles que la chaux ou le spath-fluor, véhiculées par un gaz porteur neutre ou réducteur, et on injecte parallèlement au même point d'impact de l'oxygène, tout en réglant les quantités des ajoutes et de l'oxygène de manière à former les laitiers ayant la composition souhaitée. Le procédé conduit simultanément à la formation d'un laitier très chaud et particulièrement réactif et à une augmentation substantielle de la température de l'acier contenu dans la poche, à condition de favoriser la convection de la chaleur créée à travers le bain. Ceci se fait par l'introduction d'un gaz auxiliaire neutre ou réducteur, insufflé soit par un ou plusieurs éléments perméables logés dans le fond de la poche, sensiblement en-dessous du point d'impact de la lance d'injection, soit par une lance auxiliaire débitant également sensiblement en-dessous de ce même point d'impact.

Une autre caractéristique du procédé suivant l'invention consiste dans l'utilisation simultanée de moyens en vue d'éviter le contact immédiat entre la scorie qui recouvre le métal, avec les laitiers formés au cours du processùs. Ces moyens qui seront décrits plus en détail par la suite, sont essentiellement un tube plongeur qui permet d'avoir accès au métal dans la poche, tout en évitant la présence dans la zonè de travail des scories entraînées lors du transvasement du métal dans la poche.

Il est également prévu, suivant l'invention, de ne démarrer le processus qu'après avoir déposé au point d'impact, en-dessous de la tête de lance, une quantité suffisante de laitier de départ. En effet il n'est pas à recommander de démarrer une réaction du type proposé sur une surface de métal nue, mais de prévoir un coussin de laitier qui peut être p. ex. de la chaux, du laitier préfabriqué solide ou liquide, ou un autofondant comme de la poudre exothermique.

La scorie qui recouvre le métal après couléé en poche est enlevée dans la mesure du possible. Pour atténuer les effets des restes de scories, on recouvre la surface du bain avec une couche protectrice qui est de préférence de la chaux. Ensuite on abaisse sur les rebords de la poche un couvercle qui fait partie de l'installation suivant l'invention et on démarre le processus de traitement, éventuellement après avoir protégé la partie de la surface du bain qui est exempte du mélange scorie/chaux, par du laitier de départ, comme décrit plus haut.

L'installation suivant l'invention consiste en une poche métallurgique qui est caractérisée en ce qu'elle comporte des moyens pour délimiter une zone de travail dans le bain, les dits moyens coopérant avec des moyens pour injecter dans ladite zone des matières solides et gazeuses et qu'il est prévu des moyens pour introduite dans le bain un courant ascendant de gaz de barbotage, dirigé sur ladite zone. Les moyens délimitant la zone de travail consistent essentiellement en un tube plongeur, connu en soi, qui est muni éventuellement d'un capuchon en vue de permettre une pénétration à travers la couche de scories et la mise à nu d'une zone du bain. Ce tube plongeur peut être soit un tube à compartiment unique, soit un tube subdivisé en plusieurs compartiments. Les moyens d'injection des matières solides et gazeuses sont une ou plusieurs lances verticales débitant par le haut, tandis que les moyens destinés à fournir le gaz de barbotage sont constitués par des éléments perméables logés dans le fond de la poche et/ou par une lance submergée.

D'autres avantages du procédé et de l'installation suivant l'invention ressortiront de la description des dessins schématisés qui représentent des formes d'exécution possibles de l'installation.

La fig. 1 montre une coupe à travers une forme d'exécution de l'installation, mettant en oeuvre un tube plongeur à compartiment unique. La fig. 2 montre une coupe à travers un tube plongeur à deux compartiments.

En fig. 1 on distingue la poche 1 munie d'une couche de réfractaire non représentée ; dans le fond de la poche est logé un élément perméable 2 servant à injecter le gaz de barbotage inerte ou réducteur G. Un unique élément 2 a été représenté pour des raisons de commodité. On distingue également le couvercle 4 qui recouvre la poche pour éviter les pertes thermiques et pour empêcher l'entrée de l'air ambiant et qui sertit le tube plongeur 5 ; ce dernier présente à sa base un capuchon 5e en tôle fine, destiné à traverser la couche de scories qui nage sur l'acier 3 dans la poche pour éviter que ces scories pénètrent dans le tube 5. Après l'enfoncement du tube 5 dans le bain 3, c. à d. après la pose du couvercle 4 sur la poche 1, le capuchon 5e ayant traversé la couche de scories, fond dans le métal liquide. Le barbotage obtenu par un gaz injecté par le bas, permet dans bien des cas d'éviter l'utilisation du capuchon 5e en créant une zone libre de scorie dans la région du tube 5. Le tube 5 est muni d'un couvercle 5c qui présente des échappements pour gaz 5d. Ce couvercle sertit une lance 6 servant à l'introduction de matières solides et gazeuses. Le tube 5 comporte également un revêtement de. protection intérieur et extérieur (non-représenté).

Au cours d'essais il fut en effet constaté que le tube plongeur était soumis à une usure relativement importante provoquée d'un côté par la température élevée régnant à l'intérieur du tube et d'un autre côté par l'attaque des composés particulièrement réactifs auxquels il est exposé. Pour augmenter la durée de vie de ces tubes, on peut évidemment les recouvrir sur leur surface interne de revêtements réfractaires spéciaux contenant p. ex. des composés de zirconium ou de chrome-magnésie. Or ces revêtements ne sont pas seulement chers, mais également difficiles à déposer. En outre, étant donné les conditions d'emploi de ces tubes, de tels revêtements ne doivent pas seulement supporter des températures élevées, être insensibles à des laitiers d'une réactivité élevée, mais également bien adhérer au tube lors de chutes resp. d'élévations brusques de température. Il s'est avéré particulièrement avantageux d'utiliser un revêtement composé de matériaux dégageant soit sous l'action de températures élevées, soit par réaction avec le bain métallique respectivement les laitiers et/ou avec l'oxygène de combustion, un gaz capable de diminuer respectivement d'éliminer le contact entre conteneur et contenu. On peut utiliser en principe n'importe quels matériaux présentant les qualités précédemment décrites qui n'aboutissent pas, par suite de leur décomposition, à l'introduction de matières indésirables dans le bain de métal. Il est évidemment avantageux de choisir ou d'inclure des matériaux qui se décomposent partiellement en composés ayant un effet bénéfique sur le traitement métallurgique en cours.

Des revêtements protecteurs adéquats peuvent être obtenus par dépôt de carbonate de calcium, de magnésium, de soude, etc. mélangé à des liants, qui seront projetés selon des méthodes connues sur la surface du récipient métallurgique ou du dispositif qu'on va introduire dans le métal liquide. Ces matières, au contact de la chaleur des réactions respectivement du bain métallique ou des laitiers, dégageront leur CO₂, tout en provoquant une réaction endothermique qui contrarie l'effet corrosif des hautes températures engendrées par la réaction.

Le revêtement protecteur pourra également être constitué de matières combustibles telles que du bois, des agglomérés de bois et/ou de carton. Il ne sort pas du cadre de l'invention de constituer des revêtements protecteurs au moyen d'un mélange de matières combustibles et de carbonates en employant p. ex. du bois aggloméré respectivement des cartons additionnés et/ou imprégnés de carbonates de préférence basiques.

On peut utiliser soit une seule lance, qui devra donc être un engin multiflux, capable de débiter par des canaux séparés des matières solides et gazeuses éventuellement non compatibles et dont le contact avant la sortie de la lance doit être évité. En effet, on peut facilement imaginer qu'il faut éviter que la poudre d'aluminium métallique et l'oxygène n'entrent en contact dans la lance d'insufflation elle-même. Pour éviter la mise en oeuvre d'une lance complexe on peut également prévoir deux lances, dirigées vers un même point d'impact et dont l'une servira à injecter les matières combustibles véhiculées par du gaz inerte et l'autre à fournir l'oxygène.

En fig. 1 il est représenté une seule lance 6 multiflux, approvisionnée en oxygène par une conduite 11 et en matières combustibles par une conduite 7. Ces matières sont stockées dans des réservoirs 8 munis de doseurs alvéolaires 9 ; la conduite 7 est raccordée à une source de gaz inerte G qui peut être un gaz neutre ou réducteur. Il est également représenté une lance 10 destinée à fournir du gaz de barbotage G et qui peut se substituer à l'élément perméable 2 ou le compléter dans le cas où le débit du ou des éléments perméables 2 s'avérait insuffisant pour distribuer

la chaleur créée par voie chimique à travers le bain et pour effectuer une épuration valable du bain par un contact étendu entre le métal et les laitiers épurants créés in situ. Enfin la poche 1 est munie d'un système de trou de coulée 20.

La fig. 2 représente un tube plongeur 50 dont la principale particularité consiste en ce qu'il est subdivisé en deux compartiments 5a et 5b. Le compartiment 5a délimite la zone de travail dans laquelle on introduit par l'intermédiaire de la lance 6 des matières solides et de t'oxygène. Quant au compartiment 5b il communique avec le compartiment 5a pour l'ouverture 30 qui est pratiquée dans la cloison de séparation entre les deux compartiments. Le compartiment 5a est muni à sa base d'un fond 12 qui présente une ouverture 12a de faible envergure, tandis que le compartiment 5b est ouvert vers le bas. On distingue également le revêtement de protection thermique intérieur 51 et extérieur 52.

Le but de la forme d'exécution représentée en fig. 2 est d'obtenir une combustion aussi complète que possible des matières injectées dans le compartiment 5a, l'opération de chauffage et d'affinage du métal ayant lieu essentiellement dans le compartiment 5b, qui ne contient que le laitier chauffant et affinant à très faible teneur en matières désoxydantes. Ce double tube est utilisé lorsqu'on veut fabriquer des aciers à très basse teneur en matières désoxydantes. Dans ce cas, on veillçra à ce que les éléments perméables 2 respectivement la lance 10, fournissant le gaz de barbotage G, se trouvent en dessous du compartiment 5b, dans lequel a lieu l'opération d'affinage ainsi que la transmission calorifique. Ainsi le laitier formé en 5 a déborde dans la partie 5b où il se fait un barbotage intense entre le métal et le laitier chaud.

Dans le cas de l'emploi du double tube, il n'est par ailleurs pas nécessaire d'injecter le mélange chauffant et affinant au moyen d'une lance et . d'un gaz porteur dans la zone 5a ; en effet il suffit en principe de laisser s'écouler ce mélange, p. ex. en chute libre dans la zone 5a et d'injecter l'oxygène nécessaire à la combustion des éléments thermogènes dans cette zone, en veillant à y créer une turbulence suffisante.

Ci-après quelques exemples convenant particulièrement à une mise en oeuvre à l'aide d'installations représentées en fig. 1 ou 2.

120 tonnes d'acier se trouvent dans une poche. Après décrassage soigneux on remplace la scorie par de la chaux en poudre. La température du métal est de 1 610 °C ; la teneur en soufre est de 0,015 %. On veut abaisser cette teneur et chauffer le métal à 1 670 °C pour pouvoir couler le métal en continu pendant 50 minutes.

L'élément thermogène insufflé sera de l'aluminium sous forme de poudre ou de granules, mélangé à du carbure de calcium, également en poudre ou en granules, dans une proportion de 1,6 kg de CaC₂ à 0,74 kg d'Al, ainsi qu'éventuellement 3 à 10 % de CaF2 destiné à améliorer la fluidité de la scorie.

En injectant par tonne d'acier 1 kg de ce mélange avec 0,7 à 0,9 m³ d'oxygène, on augmente la température du bain métallique de 18°. Pour aboutir à l'augmentation de la température de 60 °C, il faut injecter 3,3 kg de mélange par tonne d'acier, soit 400 kg de mélange AI CaC₂, sans tenir compte des 20 kg de fluorure de calcium destinés à régler la viscosité de la scorie. Les 400 kg sont injectés en 20 minutes, ce qui correspond à une augmentation de température de 3 °C par minute. Pendant toute la durée de l'opération, un intense courant d'argon est injecté par l'élément perméable 2 et/ou par la lance 10. L'injection d'argon est poursuivie pendant 5 minutes après l'injection. Après cette opération, la température visée de 1 670 °C était atteinte et le métal ne contenait plus que 0,004 % de soufre, tout en ayant une excellente pureté micrographique.

Les proportions ainsi que les quantités à ajouter sont évidemment fonction des matières à injecter. Ainsi, pour fabriquer suivant l'invention un laitier Perrin in situ, en vue d'une épuration et d'un chauffage simultané, on peut ajouter un mélange de 35 % d'AI et de 65 % CaO. La température augmente d'environ 20 °C par kg d'aluminium ajouté par tonne d'acier. Il faut prévoir 0,6-0,7 Nm₃ d'oxygène par kg d'aluminium ajouté.

On peut également mettre en oeuvre un alliage Ca-AI pour fabriquer un laitier épurant et réchauffer simultanément l'acier. Dans ce cas, il faut prévoir l'addition d'un mélange titrant sensiblement 50 % de Ca-AI et 50 % de CaO, avec une addition de 5 à 10 % de spath-fluor comme fluidifiant. Ce mélange fournira une augmentation de 16 à 20 °C par kg de Ca-AI ajouté par tonne d'acier, tout en donnant lieu à un acier titrant moins de 0,004 % de S et ayant une grande pureté micrographique.

## Revendications

1. Procédé de traitement de l'acier en poche, par l'intermédiaire de laitiers réactifs de composition essentiellement connue, qui prévoit de former lesdits laitiers dansljn tube plongeant dans le métal contenu dans la poche, en mettant en oeuvre des réactions métallothermiques, selon lequel on insuffle de l'oxygène dans le tube par l'intermédiaire d'une lance, on introduit dans le tube des combustibles métalliques, qui réagissent avec l'oxygène pour former lesdits laitiers, tout en injectant en-dessous du tube, dans lequel a lieu le traitement de l'acier, un gaz de barbotage neutre ou réducteur.

2. Procédé selon la revendication 1, caractérisé en ce que les matières combustibles sont mises en suspension dans un gaz porteur neutre ou réducteur et insufflées dans le tube par l'intermédiaire d'une lance.

3. Procédé selon la revendication 1 ou 2, caractérisé en ce qu'avant de démarrer l'ajoute de matières solides et gazeuses, on dépose au point d'impact de l'oxygène un coussin de laitier de départ qui est p. ex. un laitier préfabriqué, de la chaux ou un autofondant.

4. Installation pour le traitement de l'acier en poche, par l'intermédiaire de laitiers réactifs de composition essentiellement connue, lequel traitement prévoit de former lesdits laitiers dans un tube plongeant dans le métal contenu dans la poche, en mettant en oeuvre des réactions métallothermiques, installation selon laquelle la poche métallurgique (1) comprend un tube plongeur (50) serti dans un couvercle (4) et subdivisé en un premier compartiment (5a) dans lequel aboutit ' une lance (6) et en un deuxième compartiment (5b) qui communique avec le premier compartiment (5a) par une ouverture (30) pratiquée dans la cloison de séparation des deux compartiments, le deuxième compartiment (5b) est ouvert vers le bas et des moyens (2, 10) destinés à fournir un courant ascendant de gaz de barbotage neutre ou réducteur sont disposés en-dessous du deuxième compartiment (5b), la lance (6) étant sertie dans un couvercle (5c) recouvrant le tube plongeur (50) et approvisionnée en oxygène par une première conduite (11) et en matières solides par une deuxième conduite (7).

5. Installation selon la revendication 4, caractérisée en ce que les moyens destinés à fournir le gaz de barbotage sont constitués par des éléments perméables (2) logés, dans le fond de la poche, ou, par une lance submergée (10).

6. Installation suivant la revendication 4, carac-- tèrisée en ce que le tube (50) est recouvert au moins partiellement de matériaux qui sont le siège d'un dégagement de gaz lorsqu'ils sont en contact avec les laitiers ou les métaux en fusion.

## Claims

1. A process for the treatment of steel in the ladle using reactive slags with a composition known per se, the slags being formed in a tube which is immersible in the metal contained in the ladle, by implementing metallothermic reactions, wherein oxygen is blown into the tube by means of a lance, metal fuels are introduced into the tube and react with the oxygen to form the slag, whilst a neutral or reducing bubbling gas is injected at the bottom of .the tube in which the steel treatment takes place.

2. A process according to claim 1, characterised in that the fuel materials are suspended in a neutral or reducing carrying gas and blown into the tube by means of a lance.

3. A process according to claim 1 or 2, characterised in that before the supply of solid and gaseous substances begins, a starting slag cushion is placed at the oxygen impact point and is, e. g., a prefabricated slag, limestone or a self-fluxing material.

4. An installation for the treatment of steel in the ladle by means of reactive slags of a composition known per se, the treatment being intended to form the said slags in a tube which is immersible in the metal contained in the ladle, by implementing metallothermic reactions, wherein the metallurgical ladle (1) comprises an immersible tube (50) mounted in a cover (4) and subdivided into a first compartment (5a), receiving the end of the lance (6) and a second compartment (5b) communicating with the first compartment (5a) via an aperture (30) in the wall separating the two compartments, the second compartment (5b) is open at the bottom, and means (2, 10) for providing a rising current of neutral or reducing bubbling gas are disposed below the second compartment (5b), the lance (6) being mounted in a cover (5c) covering the immersible tube (50) and supplied with oxygen via a first duct (11) and with solid materials via a second duct (7).

5. An installation according to claim 4, characterised in that the means for supplying the bubbling gas are formed by permeable elements (2) housed in the bottom of the ladle, or by an immersed lance (10).

6. An installation according to claim 4, characterised in that the tube (50) is covered at least partially by materials which are the source of a gas discharge when they are in contact with slags or molten metals.

## Patentansprüche

1. Verfahren zur Behandlung von Stahl in der Pfanne mittels reaktiven Schlacken von an sich grundsätzlich bekannter Zusammensetzung, welches die Bildung der genannten Schlacken in einem, in den in der Pfanne enthaltenen Stahl eingetauchtem Rohr mit Hilfe von metallothermischen Reaktionen vorsieht, wobei mit Hilfe einer Lanze Sauerstoff in das Rohr eingeblasen wird, brennbare metallische Stoffe, welche mit dem Sauerstoff unter Bildung der genannten Schlacken reagieren, in das Rohr eingeführt werden und unterhalb des Rohres, in welchem die Stahlbehandlung stattfindet, ein neutrales oder reduzierendes Spülgas eingeblasen wird.

2. Verfahren gemäss Anspruch 1, dadurch gekennzeichnet, dass die brennbaren Stoffe in einem neutralen oder reduzierenden Trägergas in Schwebe gebracht und mittels einer Lanze in das Rohr eingeblasen werden.

3. Verfahren gemäss einem der Ansprüche 1 oder 2, dadurch gekennzeichnet, dass vor Beginn der Zugabe von festen oder gasförmigen Stoffen an der Auftreffstelle des Sauerstoffs ein Polster aus Ausgangsschlacke, wie zum Beispiel vorgefertigte Schlacke. Kalk oder ein selbstschmelzendes Gemisch aufgebracht wird.

4. Vorrichtung zur Behandlung von Stahl in der Pfanne mittels reaktiven Schlacken von an sich grundsätzlich bekannter Zusammensetzung, wobei diese Behandlung die Bildung der genannten Schlacken in einem, in den in der Pfanne enthaltenen Stahl eingetauchtem Rohr mit Hilfe von metallothermischen Reaktionen vorsieht, bei welcher Vorrichtung die metallurgische Pfanne (1) mit einem in einem Deckel (4) eingefassten Tauchrohr (50) versehen ist, welches Tauchrohr unterteilt ist in eine erste Kammer (5a) in die eine Lanze (6) einmündet und in eine zweite Kammer (5b) die mit der ersten Kammer (5a) durch eine Oeffnung (30) in der Trennwand zwischen den beiden Kammern in Verbindung steht, die zweite Kammer (5b) nach unten offen ist, Mittel (2, 10) zur Zuführung eines neutralen oder reduzierenden aufsteigenden Spülgasstromes unterhalb der zweiten Kammer (5b) vorgesehen sind und die Lanze (6), welche über eine erste Leitung (11) mit Sauerstoff und über eine zweite Leitung (7) mit Feststoffen beaufschlagt wird, in den das Täuchrohr (50) abdeckenden Deckel (5c) eingefasst ist.

5. Vorrichtung gemäss Anspruch 4, dadurch gekennzeichnet, dass die zur Zuführung von Spülgasen vorgesehenen Mittel aus im Pfannenboden angebrachten gasdurchlässigen Körpern (2) oder aus einer Tauchlanze (10) bestehen.

6. Vorrichtung gemäss Anspruch 4, dadurch gekennzeichnet, dass das Rohr (50) wenigstens teilweise mit Stoffen beschichtet ist, welche im Kontakt mit schmelzflüssigen Schlacken oder Metallen Gase freisetzen.
